# FASCICULE DE BREVET EUROPEEN

(11) **EP 0 088 650 B1**
(45) Date de publication et mention de la délivrance du brevet: **27.08.1986**
(21) Numéro de dépôt: 83400292.5
(22) Date de dépôt: 11.02.1983
(51) Int. Cl.: C10M 105/52, C10M 131/06

(54) **Application à la lubrification des benzyltoluènes et benzylxylènes chlorés**
Verwendung von chlorierten Benzyltoluenen und Benzylxylenen zum Schmieren
Application of chlorinated benzyl toluene and benzyl xylene to lubrication

(30) Priorité: 26.02.1982 FR 8203211
(43) Date de publication de la demande: 14.09.1983
(73) Titulaire: ELF ATOCHEM S.A., 92800 Puteaux (FR)
(72) Inventeur: Gervason, Pierre, F-92230 Gennevilliers (FR); Commandeur, Raymond, F-38220 Vizille (FR); Gurtner, Bernard Jean Robert, F-38000 Grenoble (FR)
(74) Mandataire: Rochet, Michel

## Description

La présente invention concerne l'application à la lubrification des benzyltoluènes chlorés et benzylxylènes chlorés.

Divers produits ont été proposés pour la lubrification. Sont connus comme tels les polychlorobi- phényles, mais leur utilisation a été restreinte puis interdite à cause de leur mauvaise acceptation par l'environnement. Les paraffines chlorées liquides sont également utilisées pour la lubrification, mais elles présentent une résistance moyenne à l'oxydation ce qui est particulièrement nuisible pour cet emploi.

La demanderesse a découvert que les benylto- luènes chlorés et les benzylxylènes chlorés de formule générale où m et n ont la valeur 1 ou 2, x et z la valeur 0 à 2, a et b varient de 0 à 3 avec a+ b = 3, c et d varient de 0 à 2 avec c + d = 2, (mb + nd) varie de 0 à (3m+2n -2) et x+z+mb+nd est différent de 0 ont des propriétés leur permettant d'être utilisés comme bases pour la formulation de lubrifiants, ou additifs en lubrification, et sont particulièrement intéressants dans ce domaine du fait de leur ininflammabilité et de leur excellente résistance à l'oxydation. De cette formulation, il ressort que la somme ma+nc représente le complément à mb+nd de façon à ce que m(a+b)+n(c+d)=3m+2n. En outre, quand b est différent de 0, d est également différent de 0. Il est bien entendu que lorsque m = 2 les deux «a» comme les deux «b» ne sont pas obligatoirement identiques. Il en est de même pour «c» et «d» lorsque n = 2.

Ces produits possèdent en outre un avantage par rapport au polychlorobiphényle connu pour la lubrification en ce qui concerne la biodégradabilité, la toxicité subaiguë et la bioaccumulation. La résistance à l'oxydation des produits de la formule précédente est très supérieure à celle des paraffines chlorées liquides.

Ils peuvent être employés:
- tels quels ou additivés (additifs de modification de viscosité, d'indice de viscosité, de point d'écoulement, d'anticorrosion, d'anti-oxydation, d'onctuosité, d'extrême pression),
- en tant qu'additifs à des huiles minérales ou synthétiques,
- en émulsion dans l'eau ou dans des solvants. Les propriétés lubrifiantes des polychloroben- zylpolychlorotoluènes et polychlorobenzylpoly- chloroxylènes, chlorés ou non sur leur partie aliphatique, des benzyltoluènes et benzylxylènes chlorés sur leur partie aliphatique peuvent être . mises en oeuvre dans les domaines suivants:
- fluides hydrauliques,
- huiles de travail des métaux: coupe, fraisage, perçage, brochage, trêfilage, étirage, filage, découpage, emboutissage,
- huiles pour lubrification de matériels complexes: engrenage, compresseurs, pompes, turbines.

Ces produits sont habituellement obtenus par chloration radicalaire partielle soit de toluène, soit d'un isomère ou d'un mélange d'isomères de chlorotoluènes, suivie d'une condensation en présence d'un catalyseur FRIEDEL-CRAFTS entre les chlorures de benzyle ou de chlorobenzyle formés et le toluène ou xylène, ou les chlorotoluènes ou chloroxylènes en excès, suivant le procédé décrit dans le brevet français 2 432 199; les produits obtenus sont ensuite soumis à une chloration radicalaire, lorsque l'on veut que mb + nd soit différent de 0.

Les produits particulièrement intéressants sont choisis parmi les polychlorobenzyl polychloroto- luènes éventuellement chlorés sur la chaîne ainsi que parmi les benzylorthoxylènes chlorés sur la chaîne.

Les exemples suivants illustrent l'invention sans toutefois la limiter.

### Exemples 1 et 2

Le chlorobenzylchlorotoluène et le dichloro- benzyl dichlorotoluène ont été essayés sans dilution.

Les caractéristiques lubrifiantes ont été déterminées sur machine à quatre billes (SHELL), selon les procédures de la norme ANSI/ASTM D 2783.71: «Measurement of extreme-pressure pro- perties of lubricating fluids».

Les résultats des mesures d'indice charge usure (ICU), les charges de grippage, de soudure, sont indiqués dans le tableau suivant en comparaison avec une huile minérale 200 Neutral (200 N) et un éther de polyglycol non soluble dans l'eau ayant une viscosité de 180 mm²/sec à 40°C.

### Exemples 3 à 6

Les chlorobenzylchlorotoluène et dichloroben- zyldichlorotoluène sont utilisés en addition à 10% dans une huile minérale 200 Neutral (200 N) et dans un éther de polyglycol insoluble dans l'eau, ayant une viscosité de 180 mm²/sec à 40°C.

### Exemple 7

Le chlorobenzylchlorotoluène a été utilisé comme lubrifiant des garnitures d'un agitateur de réacteur pour la fabrication de produits chimiques chlorés:
- vitesse de rotation: 106 tours/minute
- température... >80°C

Après 20 mois de marche, aucune usure des garnitures et aucun échauffement n'a été constaté.

### Exemples 8 et 9

Les chlorobenzylchlorotoluène et dichloroben- zyldichlorotoluène chlorés sur la chaîne présentent également des caractéristiques lubrifiantes très supérieures à celles des paraffines chlorées, lorqu'ils sont utilisés en addition aux bases lubrifiantes par exemple dans l'huile minérale 200 Neutral.

### Exemples 10 et 11

Le tableau suivant illustre les caractéristiques lubrifiantes des benzyl(ortho)xylène chlorés sur la chaîne en addition à l'huile minérale 200 Neutral ainsi qu'à l'éther de polyglycol.

## Revendications

1. Application à la lubrification des produits ayant la formule générale suivante: où m et n ont la valeur 1 ou 2, x et z la valeur 0 à 2, a et b varient de 0 à 3 avec a+ b = 3, c et d varient de 0 à 2 avec c+d=2, (mb + nd) varie de 0 à (3m+2n -2) et x+z+mb+nd est différent de 0, et lorsque b est différent de 0, d est également différent de 0.

2. Application selon la revendication 1 d'où il ressort que (ma+nc) représente le complément à mb+nd de façon à ce que m(a+b)+n(c+d)=3m+2n.

3. Application selon l'une des revendications 1 à 2 où le produit est utilisé comme lubrifiant en tant que base.

4. Application selon l'une des revendications 1 à 2 où le produit est utilisé comme lubrifiant en émulsion.

5. Application selon l'une des revendications 1 à 2 où le produit est utilisé comme lubrifiant en tant qu'additif.

## Claims

1. Use for lubrication purpose of products having the following general formula: where m and n have the value 1 or 2, x and z the value from 0 to 2, a and b vary from 0 to 3 with a+ b = 3, c and d vary from 0 to 2 with c+d = 2, (mb+nd) varies from 0 to (3m+2n-2) and x+z+ mb+ nd is other than 0, and when b is other than 0, d is also other than 0.

2. Use according to Claim 1, from which it follows that (ma+nc) denotes the complement of mb+ nd in order that m(a+ b)+n(c+d) = 3m+2n.

3. Use according to either of Claims 1 to 2, in which the product is used as a lubricant in the role of the major or basic component.

4. Use according to either of Claims 1 to 2, in which the product is used as a lubricant in emulsion form.

5. Use according to either of Claims 1 to 2, in which the product is used as a lubricant in the role of an additive.

## Patentansprüche

1. Verwendung von Produkten der allgemeinen Formel in der m und n den Wert 1 oder 2, x und z einen Wert von 0 bis 2 besitzen, a und b zwischen 0 und 3 liegen, wobei a + b = 3 ist, c und d zwischen 0 und 2 liegen, wobei c+d=2 2 ist, (mb+nd) zwischen 0 und (3m + 2n - 2) liegt, x+z+ mb+ nd von 0 verschieden ist, und, wenn b von 0 verschieden ist, d ebenfalls von 0 verschieden ist, als Schmiermittet.

2. Verwendung nach Anspruch 1, wobei der Ausdruck (ma+ nc) als Ergänzung zu mb+ nd tritt in der Weise, dass m(a+b)+n(c+d) =3m+2n ist.

3. Verwendung nach Anspruch 1 oder 2, wobei das Produkt als Schmiermittel-Basis verwendet wird.

4. Verwendung nach Anspruch 1 oder 2, wobei das Produkt als Schmiermittel in Form einer Emulsion verwendet wird.

5. Verwendung nach Anspruch 1 oder 2, wobei das Produkt in Form eines Additivs als Schmiermittel verwendet wird.
